# EUROPÄISCHE PATENTSCHRIFT

(11) **EP 0 045 110 B1**
(45) Veröffentlichungstag und Bekanntmachung des Hinweises auf die Patenterteilung: **10.10.1984**
(21) Anmeldenummer: 81200830.8
(22) Anmeldetag: 21.07.1981
(51) Int. Cl.: C23F 7/10

(54) **Verfahren zur Herstellung von Phosphatüberzügen auf Eisen- und Stahloberflächen sowie dessen Anwendung**
Method for the production of phosphate coatings on iron and steel surfaces, and its use
Procédé pour la production de revêtements de phosphate sur les surfaces de fer et d'acier et son usage

(30) Priorität: 25.07.1980 GB 8024465
(43) Veröffentlichungstag der Anmeldung: 03.02.1982
(73) Patentinhaber: METALLGESELLSCHAFT AG, 60015 Frankfurt (DE); Société Continentale Parker, 92111 Clichy (FR)
(72) Erfinder: Brown, Kevin, Feltham Middlesex (GB); Darby, Jon, Stoke Poges Slough, Berks (GB)
(74) Vertreter: Rieger, Harald, Dr.

## Beschreibung

Die Erfindung betrifft ein Verfahren zur Herstellung von Phosphatüberzügen auf Eisen- oder Stahloberflächen im Tauch- oder Flutverfahren mit einer wäßrigen sauren Zinkphosphatlösung sowie dessen Anwendung auf die Vorbereitung von Metalloberflächen für die Kaltverformung.

Die Herstellung von Phosphatüberzügen auf Metalloberflächen, insbesondere aus Eisen und Stahl, durch Behandlung mit einer Zinkphosphatlösung ist generell üblich. Zur Beschleunigung der Phosphatschichtausbildung werden dabei der Phosphatierungslösung ein oder mehrere Oxidationsmittel zugesetzt.

Ein besonderes Problem, das sich bei der Herstellung von Phosphatüberzügen auf Eisen- und Stahloberflächen stellt, ist die mit der Phosphatierung verbundene Auflösung von Eisen, das in Form von Eisen(II)ionen in Lösung geht.

Bei einer Kategorie von Phosphatierverfahren arbeitet man mit Phosphatierungslösungen, die Eisen(II) in Eisen(III) überführende Oxidationsmittel enthalten, so daß unlösliches Eisenphosphat gebildet wird. Mit zunehmendem Durchsatz an Oberfläche entstehen dann erhebliche Schlammengen, die physikalisch entfernt werden. Bei einigen Verfahren bereitet jedoch die physikalische Schlammentfernung Schwierigkeiten bzw. ist schwer durchführbar, so daß es vorteilhafter ist, das Phosphatierverfahren so zu leiten, daß praktisch kein oder nur wenig Schlamm gebildet wird.

Bei dieser Kategorie von Phosphatierverfahren, die »auf der Eisenseite« arbeiten, wird die Phophatierlösung aus Chemikalien formuliert, die das in Lösung gehende Eisen nicht in den dreiwertigen Zustand überführen. Dies gelingt beispielsweise durch Verwendung von Nitrat oder ähnlich schwachen Oxidationsmitteln als Beschleuniger.

Obgleich bei den »auf der Eisenseite« arbeitenden Phosphatierverfahren die Schlammbildung weitgehend unterdrückt ist, haften ihnen andere Nachteile an. So ist infolge Abwesenheit starker Oxidationsmittel die Phosphatschichtausbildung langsam. Durch die Anreicherung von Eisen(II)phosphat in der Lösung kann zudem der Anteil des Eisenphosphats in der gebildeten Phosphatschicht unerwünscht hoch werden. Auch neigen die gebildeten Phosphatschichten zur Grobkörnigkeit. Es hat nicht an Versuchen gefehlt, die verschiedenartigsten Probleme auszuräumen.

Aus der GB-PS 932 987 ist es bekannt, die Metalloberflächen vor der Phosphatierung durch Inkontaktbringen mit einer Titan enthaltenden Lösung zu aktivieren. Hierdurch wird die Phosphatschichtausbildung zwar beschleunigt, die anderen Nachteile bleiben jedoch bestehen. Insbesondere sind zusätzliche Behandlungsvorrichtungen nötig.

Bei dem Verfahren gemäß GB-PS 996 418 soll Harnstoff dem Phosphatierbad zugesetzt werden, wodurch die Temperatur bei der Phosphatierung erhöht werden kann, ohne eine wesentlich erhöhte Schlammbildung zu riskieren. Auch hiermit ist eine beschleunigte Phosphatschichtausbildung verbunden. Die anderen zuvor genannten Nachteile bleiben jedoch auch hier bestehen. Darüber hinaus entsteht der zusätzliche Nachteil, daß eine an sich nicht erforderliche, energieverschwendende Aufheizung der Phosphatierungslösung erforderlich ist. Bei einem anderen, nicht »auf der Eisenseite« arbeitenden Bad hat man versucht, das Schlammproblem zu lösen, indem desen Feststoffgehalt erhöht und infolgedessen die Schlammenge reduziert wird (GB-PS 1 555 529).

Hierzu werden die Metalloberflächen mit einer Lösung behandelt, die wenigstens 6 g/1 Zn, 5 g/I P₂O₅, 1 g/l C10₃ und 8 g/l NO₃ enthalten. Das Verhältnis P₂O₅ : Zn soll dabei im Bereich von 1:(0,8--4) liegen. Obgleich bei diesem Verfahren ein kompakter Schlamm erhalten wird und demzufolge die Intervalle zwischen der erforderlichen Entschlammung der jeweiligen Behandlungvorrichtung größer sind, hat sich gezeigt, daß es schwieriger sein kann, kompakten Schlamm anstelle von leichtem, voluminösem Schlamm zu entfernen.

Aufgabe der Erfindung ist es, ein Verfahren zur Herstellung von Phosphatüberzügen auf Eisen- oder Stahloberflächen bereitzustellen, das die bekannten, insbesondere vorgenannten Nachteile nicht aufweist und ohne Mehraufwand an Chemikalien und ohne Einbuße in der Schichtqualität einfach in der Durchführung ist.

Die Aufgabe wird gelöst, indem das Verfahren der eingangs genannten Art entsprechend der Erfindung derart durchgeführt wird, daß man die Oberflächen mit einer Lösung in Berührung bringt, die mindestens 0,3 Gew.-% Zn, mindestens 0,3 Gew.-% PO₄ und mindestens 0,75 Gew.-% NO₃ oder eines gleichwirkenden Eisen(II) nicht oxidierenden Beschleunigers enthält, in der das Gewichtsverhältnis Zn:P0₄ größer als 0,8 ist, das Verhältnis von Gesamtsäure zu Freier Säure mindestens 5 beträgt und in der man durch geeignete Bemessung von ClO₃ oder einem gleichwirkenden Eisen(II) zu Eisen(III) oxidierenden Beschleuniger einen Eisen(II)-Gehalt von 0,05 bis 1 Gew.-% einstellt.

Eine vorteilhafte Ausgestaltung der Erfindung besteht darin, die Oberfläche mit einer Lösung in Berührung zu bringen, die maximal 2,2 Gew.-% Zn, max. 2,2 Gew. % PO₄ und max. 5,5 Gew.-% NO₃ oder eines gleichwirkenden Beschleunigers enthält, in dor das Gowichtsverhältnis Zn:PO₄ kleiner als 4 ist und das Verhältnis von Gesamtsäure zu Freier Säure max- 30 beträgt.

Vorzugsweise sollte eine Behandlungslösung zum Einsatz kommen, die 0,3 bis 1 Gew.-% Zn, 0,3 bis 1 Gew.-% PO₄ und 1 bis 3 Gew.-% NO₃ oder eines gleichwirkenden Beschleunigers enthält, in der das Gewichtsverhältnis Zn:P0₄ 0,8 bis 2, insbesondere 0,8 bis 1,4 beträgt und die ein Verhältnis von Gesamtsäure zu Freier Säure von max. 15, insbesondere 7 bis 12, aufweist und in der man durch geeignete Bemessung von Chlorat oder einem gleichwirkenden Beschleuniger einen Eisen(II)-Gehalt von 0,08 bis 0,5, insbesondere bis 0,2, Gew.-% einstellt.

Außer Nitrat als Eisen(II) nicht oxidierender Beschleuniger ist beispielsweise auch Nitroguanidin geeignet.

Zur Einstellung des Gehaltes an Eisen(11) ist der Aufwand an Chlorat oder einem gleichwirkenden Eisen(II) zu Eisen(III) oxidierenden Beschleuniger derart, daß dessen Konzentration in der Behandlungslösung im allgemeinen kleiner als 0,1 Gew. % (ber. als ClO₃) ist. Höhere Dosierungen bewirken, daß der Eisen(II)-Gehalt zu gering wird und eine erhebliche Schlammbildung auftritt.

Die besten Ergebnisse werden erzielt, wenn der Gehalt an Chlorat oder einem gleichwirkenden Beschleuniger auf Konzentrationen unter 0,05 Gew.-%, vorzugsweise unter 0,035 Gew.-% (ber. als CI0₃) eingestellt wird. Optimale Ergebnisse werden bei Konzentrationen im Bereich von 0,001 bis 0,035 Gew.-% (ber. als ClO₃) erhalten.

Bei der Bemessung des das Eisen(II) zu Eisen(III) oxidierenden Beschleunigers ist zu berücksichtigen, daß das Phosphatierbad z.B. in der Startphase noch keine Eisen(II)ionen enthält. Zu diesem Zeitpunkt ist daher eine Zugabe des Eisen(II) oxidierenden Beschleunigers nicht erforderlich. Auch ist es nicht erforderlich, diesen Beschleuniger ständig zu dosieren. Er kann durchaus auch mit den zur Badergänzung üblicherweise zugegebener Chemikalien eingebracht werden.

Eine Weiterbildung des Verfahrens sieht vor, die Oberflächen mit einer Lösung in Berührung zu bringen, die zusätzlich Kalzium in Mengen von 0,01 bis 0,88 Gew.-%, vorzugsweise 0,15 bis 0,5 Gew.-%, enthält.

Dabei sollte das Gewichtsverhältnis Zn:Ca 1,5 bis 4 betragen. Beste Ergebnisse werden mit einem Verhältnis von 2,5 erzielt.

Schließlich kann die Phosphatierlösung noch weitere für Zinkphosphatierlösungen an sich übliche Zusätze, wie Kupfer, Kobalt, Nickel, einfaches oder komplexes Fluorid, enthalten. Bei der Fluoriddosierung ist zu beachten, daß kein Kalziumfluorid ausfällt. Magnesium kann das Kalzium teilweise oder ganz ersetzen. Schließlich kann - wie in der GB-PS 996 418 vorgeschlagen - der Phosphatierlösung Harnstoff zugesetzt werden.

Die mit dem erfindungsgemäßen Verfahren in Berührung zu bringenden Oberflächen müssen frei von Rost und Zunder sein und sollten daher zunächst mit Mineralsäure, wie Salz- oder Schwefelsäure, gebeizt und anschließend mit Wasser gespült werden. Je nach Verunreinigung kann zur Reinigung der Oberflächen auch eine Entfettung oder andersartige Behandlung vorgenommen werden, beispielsweise mit einem organischen Lösungsmittel oder einem alkalischen Reiniger, gefolgt von einer Wasserspülung.

Die gereinigten Oberflächen können schließlich einer Aktivierungsbehandlung, z. B. durch Heißwasserspülung oder mit einer Titanorthophosphatdispersion, unterworfen werden.

Das Tauchen oder Fluten der Oberflächen, das im Unterschied zum Spritzen eine Schlammbildung infolge Oxidation durch Luftsauerstoff weitgehend vermeidet, erfolgt gemäß einer bevorzugten Ausgestaltung des erfindungsgemäßen Verfahrens bei einer Temperatur von 35 bis 98°C, vorzugsweise bei 55 bis 85° C. Die Zeitdauer der Berührung zwischen Oberfläche und Phosphatierungslösung liegt vorzugsweise im Bereich von 5 bis 15 Minuten.

Vorteilhaft ist es, das Phosphatierbad mit einem Konzentrat anzusetzen, das

Gewichtsverhältnis von Zn : P0₄ von 0,8 bis 4, vorzugsweise von 0,8 bis 1,4,
ein Gewichtsverhältnis von Zn : Ca von 1 bis 4, vorzugsweise von 2 bis 3,

und ein Verhältnis von Gesamtsäure zu Freier Säure von 5 bis 9, vorzugsweise 6 bis 8, aufweist.

Eine vorteilhafte Weiterbildung des erfindungsgsmäßen Verfahrens besteht darin, die Oberflächen mit einer Lösung in Berührung zu bringen, die mit einem Konzentrat ergänzt wird, das

entnait, in aem aas
Gewichtsverhältnis Zn : P0₄ 0,3 bis 0,6, vorzugsweise 0,3 bis 0,4,
das Gewichtsverhältnis Zn : Ca 2 bis 8, vorzugsweise 3 bis 6,

und das Verhältnis Gesamtsäure zu Freier Säure 3 bis 6, vorzugsweise 4 bis 5, beträgt.

Nach Ausbildung des Phosphatüberzuges kann mit kaltem Wasser gespült und mit einer passivierenden Nachspüllösung nachbehandelt werden. Es kann auch ein Schmiermittelüberzug auf die Phosphatschicht aufgebracht werden.

Das erfindungsgemäße Verfahren hat sich insbesondere als Vorbereitung für die spanlose Kaltumformung bewährt. Es ist jedoch auch mit Vorteil auf den übrigen Anwendungsgebieten der Phosphatierung, z.B. für den Korrosionsschutz, zur Erleichterung der gleitenden Reibung und zur elektrischen Isolation einzusetzen.

Die Erfindung wird anhand des Beispiels beispielsweise und näher erläutert.

### Beispiel

Es wurde eine Phosphatierungslösung aus einem Ansatzkonzentrat hergestellt, das

enthielt und ein Verhältnis von Gesamtsäure zu Freier Säure von 7 aufwies. Die Verdünnung erfolgte im Verhältnis ein Teil Konzentrat, 20 Teile Wasser.

In dem auf einer Temperatur von 70° C gehaltenen Phosphatierbad wurde Draht im Tauchverfahren behandelt. Nach einer Kontaktzeit von 10 Minuten wurde der Draht entfernt, mit Wasser gespült, mit einem Schmiermittelüberzug versehen und auf übliche Art gezogen.

Nach einem bestimmten Durchsatz wurde mit einem Ergänzungskonzentrat, das

enthielt und ein Verhältnis von Gesamtsäure zu Freier Säure von 4,6 aufwies, ergänzt.

Bei geeignetem Zusatz der Ergänzungslösung konnte das Phosphatierbad praktisch konstant bei Konzentrationen von

gehalten werden. Das Verhältnis Gesamtsäure zu Freier Säure lag bei 8,7.

Das Verfahren konnte auf längere Zeit mit nur geringer Schlammbildung betrieben werden.

Wurde hingegen zum Vergleich das Verfahren gemäß Beispiel 5 der GB-PS 1 555 529 betrieben, wurde zwar ebenfalls eine einwandfreie Phosphatschicht erhalten, jedoch war nach längerer Betriebsdauer der Chemikalienverbrauch etwa 40% höher und das Gewicht des zu entfernenden Schlammes etwa 60% größer.

## Patentansprüche

1. Verfahren zur Herstellung von Phosphatüberzügen auf Eisen- oder Stahloberflächen im Tauch-oder Flutverfahren mit einer wäßrigen sauren Zinkphosphatlösung, dadurch gekennzeichnet, daß man die Oberflächen mit einer Lösung in Berührung bringt, die mindestens 0,3 Gew.-% Zn, mindestens 0,3 Gew.-% PO₄ und mindestens 0,75 Gew.-% NO₃ oder eines gleichwirkenden Eisen(II) nicht oxidierenden Beschleunigers enthält, in der das Gewichtsverhältnis Zn : P0₄ größer als 0,8 ist, das Verhältnis von Gesamtsäure zu Freier Säure mindestens 5 beträgt und in der man durch geeignete Bemessung von ClO₃ oder einem gleichwirkenden Eisen(II) zu Eisen(III) oxidierenden Beschleuniger einen Eisen(II)--Gehalt von 0,05 bis 1 Gew.-% einstellt.

2. Verfahren nach Anspruch 1, dadurch gekennzeichnet, daß man die Oberflächen mit einer Lösung in Berührung bringt, die maximal 2,2 Gew.-% Zn, max. 2,2 Gew.-% PO₄ und max. 5,5 Gew.-% NO₃ oder eines gleichwirkenden Beschleunigers enthält, in der das Gewichtsverhältnis Zn : P0₄ kleiner als 4 ist und das Verhältnis von Gesamtsäure zu Freier Säure max. 30 beträgt.

3. Verfahren nach Anspruch 1 oder 2, dadurch gekennzeichnet, daß man die Oberflächen mit einer Lösung in Berührung bringt, die 0,3 bis 1 Gew.-% Zn, 0,3 bis 1 Gew.-% PO₄ und 1 bis 3 Gew.-% NO₃ oder eines gleichwirkenden Beschleunigers enthält, in der das Gewichtsverhältnis Zn : P0₄ 0,8 bis 2, insbesondere 0,8 bis 1,4, beträgt und die ein Verhältnis von Gesamtsäure zu Freier Säure von max. 15, insbesondere 7 bis 12, aufweist und in der man durch geeignete Bemessung von Chlorat oder einem gleichwirkenden Beschleuniger einen Eisen(11)-Gehalt von 0,08 bis 0,5, insbesondere bis 0,2 Gew.-%, einstellt.

4. Verfahren nach Anspruch 1, oder 3, dadurch gekennzeichnet, daß man die Oberflächen mit einer Lösung in Berührung bringt, die zusätzlich Kalzium in Mengen von 0,1 bis 0,88 Gew.-%, vorzugsweise 0,15 bis 0,5 Gew.-%, enthält.

5. Verfahren nach Anspruch 1, 2, 3 oder 4, dadurch gekennzeichnet, daß man die Oberflächen mit einer Lösung in Berührung bringt, die zusätzlich Kupfer, Kobald, Nickel, einfaches oder komplexes Fluorid enthält.

6. Verfahren nach einem oder mehreren der Ansprüche 1 bis 5, dadurch gekennzeichnet, daß man die Oberflächen mit der Lösung bei einer Temperatur von 35 bis 98°C, vorzugsweise 55 bis 85°C, in Berührung bringt.

7. Verfahren nach einem oder mehreren der Ansprüche 1 bis 6, dadurch gekennzeichnet, daß man die Oberflächen mit der Lösung während einer Zeitdauer von 5 bis 15 Minuten in Berührung bringt.

8. Verfahren nach einem oder mehreren der Ansprüche 1 bis 7, dadurch gekennzeichnet, daß man die Oberflächen mit einer Lösung in Berührung bringt, die mit einem Konzentrat ergänzt wird, das
enthält, in dem das
Gewichtsverhältnis Zn : P0₄ 0,3 bis 0,6, vorzugsw. 0,3 bis 0,4,
das Gewichtsverhältnis Zn : Ca 2 bis 8, vorzugsweise 3 bis 6,
und das Verhältnis Gesamtsäure zu Freier Säure 3 bis 6, vorzugsweise 4 bis 5, beträgt.

9. Anwendung des Verfahrens nach einem oder mehreren der Ansprüche 1 bis 8 zur Vorbereitung von Metalloberflächen für die Kaltverformung.

## Claims

1. Process for the production of phosphate coatings on iron and steel surfaces by dipping or flooding in an aqueous acidic zinc phosphate solution, characterized in that the surfaces are brought in contact with a solution, which contains at least 0,3% by weight Zn, at least 0,3% by weight PO₄, and at least 0,75% by weight NO₃ or of an equivalent accelerator incapable of oxidizing iron (II), in wich the weight ratio of Zn : P0₄ is greater than 0,8, the ratio of total acid to free acid is at least 5 and in which by an appropriate addition of ClO₃ or of an equivalent accelerator capable of oxidizing iron (II) to iron (III) an iron (II)-content of 0,05 to 1% by weight is adjusted.

2. Process according to claim 1, characterized in that the surfaces are brought in contact with a solution, which contains utmost 2,2% by weight Zn, utmost 2,2% by weight PO₄ and utmost 5,5% by weight NO₃ or of an equivalent accelerator and in which the weight ratio of Zn : PO₄ is lower than 4 and the ratio of total acid to free acid is utmost 30.

3. Process according to claim 1 or 2, characterized in that the surfaces are brought in contact with a solution, which contains 0,3 to 1% by weight Zn, 0,3 to 1% by weight PO₄ and 1 to 3% by weight NO₃ or of an equivalent accelerator, in which the weight ratrio of Zn : PO₄ is 0,8 to 2, particularly 0,8 to 1,4, and in which the ratio of total acid to free acid is utmost 15, particularly 7 to 12, and in which by an appropriate addition of chlorate or of an equivalent accelerator an iron (II)-content of 0,08 to 0,5, particularly up to 0,2% by weight, is adjusted.

4. Process according to claim 1, 2 or 3, characterized in that the surfaces are brought in contact with a solution, which contains in addition calcium in an amount of 0,1 to 0,88% by weight, preferably of 0,15 to 0,5% by weight.

5. Process according to claim 1, 2, 3 or 4, characterized in that the surfaces are brought in contact with a solution, which contains in addition copper, cobalt, nickel, simple or complex fluorid.

6. Process according to any of the claims 1 to 5, characterized in that the surfaces are brought in contact with the solution at a temperature of 35 to 98° C, preferably of 55 to 85° C.

7. Process according to any of the claims 1 to 6, characterized in that the surfaces are brought in contact with the solution with a contact time of 5 to 15 minutes.

8. Process according to any the claims 1 to 7, characterized in that the surfaces are brought in contact with a solution, which is replenished with a concentrate containing
and in which the weight ratio of Zn : P0₄ is 0,3 to 0,6 preferably 0,3 to 0,4
the weight ratio of Zn : Ca is
2 to 8, preferably 3 to 6,
and the ratio of total acid to free acid is 3 to 6, preferably 4 to 5.

9. Use of the process according to any of the claims 1 to 8 for preparing metal surfaces for cold forming.

## Revendications

1. Procédé de production de revêtements de phosphate sur des surfaces de fer ou d'acier par le procédé de d'immersion ou d'arrosage avec une solution aqueuse acide de phosphate de zinc, caractérisé en ce qu'on amène les surfaces en contact avec une solution qui contient au moins 0,3% en poids de Zn, au moins 0,3% en poids de P0₄, et au moins 0,75% en poids de N0₃ ou d'un accélérateur n'oxydant pas le fer (II) et agissant de la même façon, dans laquelle le rapport pondéral Zn : P0₄ est supérieur à 0,8, le rapport de l'acidité totale à l'acidité libre est d'aumoins 5 et dans laquelle, par un dosage approprié de ClO₃ ou d'un accélérateur oxydant le fer (II) en fer (III) ayant la même action, on ajuste une teneur en fer (II) de 0,05 à 1% en poids.

2.Procédé suivant la revendication 1, caractérisé en ce qu'on amène les surfaces en contact avec une solution qui contient au maximum 2,2% en poids de Zn, au maximum 2,2% en poids de PO₄ et au maximum 5,5% en poids de N0₃ ou d'un accélérateur agissant de la même façon, dans laquelle le rapport pondéral Zn : P0₄ est inférieur à 4 et le rapport de l'acidité totale à l'acidité libre est de 30 au maximum.

3. Procédé suivant la revendication 1 ou la revendication 2, caractérisé en ce qu'on amène les surfaces en contact avec une solution qui contient 0,3 à 1% en poids de Zn, 0,3 à 1% en poids de PO₄ et 1 à 3% en poids de N0₃ ou d'un accélérateur agissant de la même façon, dans laquelle le rapport pondéral Zn : PO₄ est de 0,8 à 2, en particulier de 0,8 à 1,4 et qui présente un rapport à l'acidité totale à l'acidité libre de 15 au maximum, en particulier de 7 à 12, et dans laquelle on ajuste, par un dosage approprié du chlorate ou d'un accélérateur agissant de la même façon, une teneur en Fe (II) de 0,08 à 0,5, en particulier jusqu'à 0,2% en poids.

4. Procédé suivant l'une quelconque des revendications 1, ou 3, caractérisé en ce qu'on amène les surfaces en contact avec une solution qui contient en outre du calcium à raison de 0,1 à 0,88% en poids, de préférence de 0,15 à 0,5% en poids.

5. Procédé suivant l'une quelconque des revendications 1, 2, 3 ou 4, caractérisé en ce qu'on amène les surfaces en contact avec une solution qui contient en outre du cuivre, du cobalt, du nickel, un fluorure simple ou complexe.

6. Procédé suivant l'une quelconque des revendications 1 à 5, caractérisé en ce qu'on amène les surfaces en contact avec la solution à une température de 35 à 98°C, de préférence de 55 à 85°C.

7. Procédé suivant l'une quelconque des revendications 1 à 6, caractérisé en ce qu'on amène les surfaces en contact avec la solution pendant une durée de 5 à 15 minutes.

8. Procédé suivant l'une quelconque des revendications 1 à 7, caractérisé en ce qu'on amène les surfaces en contact avec une solution qui est complétée avec un concentré qui contient:
dans laquelle:
le rapport pondéral Zn : P0₄ est de 0,3 à 0,6, de préférence de 0,3 à 0,4,
le rapport pondéral Zn : Ca est de 2 à 8, de préférence de 3 à 6,
et le rapport de l'acidité totale à l'acidité libre est de 3 à 6, de préférence de 4 à 5.

9. Utilisation du procédé selon une ou plusieurs des revendications 1 à 8 pour la préparation de sur/faces métalliques au façonnage à froid.
